# EUROPÄISCHE PATENTSCHRIFT

(11) **EP 0 297 035 B1**
(45) Veröffentlichungstag und Bekanntmachung des Hinweises auf die Patenterteilung: **18.12.1991**
(21) Anmeldenummer: 88810378.5
(22) Anmeldetag: 09.06.1988
(51) Int. Cl.: C22C 21/06

(54) **Aluminiumlegierung für superplastische Umformung**
Aluminium alloy for superplastic deformation
Alliage d'aluminium pour déformation superplastique

(30) Priorität: 23.06.1987 CH 2359/87
(43) Veröffentlichungstag der Anmeldung: 28.12.1988
(73) Patentinhaber: ALUSUISSE-LONZA SERVICES AG, 8034 Zürich (CH)
(72) Erfinder: Homberger, Heinrich, CH-8222 Beringen (CH); Timm, Jürgen, CH-7705 Steisslingen (DE); Rodrigues, Pedro, P-1500 Lisboa (PT)

(56) Entgegenhaltungen:
- DE-A- 2 242 235
- FR-A- 2 214 755
- US-A- 4 021 271
- JOURNAL OF MATERIALS SCIENCE, Band 22, Nr. 1, 1987, Seiten 137-143, Chapman and Hall Ltd; A. JUHASZ et al.: "Superplasticity of aluminium alloys grain-refined by zirconium"

## Beschreibung

Die Erfindung betrifft eine Aluminiumlegierung als Werkstoff für superplastische Umformung.

Superplastisch umformbare Werkstoffe sind seit langem bekannt. Wesentlichste Voraussetzung ist hierbei die Feinkörnigkeit des umzuformenden Werkstoffs. So benötigt man etwa bei Blechen, welche superplastisch umgeformt werden sollen, eine Korngrösse von bevorzugt weniger als 10 µm. Die Körner sollen zudem nahezu globulitisch vorliegen. Ueberdies darf sich während der superplastischen Umformung, welche bei etwa 500°C durchgeführt wird, auch keine wesentliche Vergröberung der Körner einstellen. Diese Anforderungen machen bei den bekannten, für die superplastische Umformung geeigneten Legierungen im allgemeinen eine aufwendige thermomechanische Vorbehandlung erforderlich.

Angesichts dieser Gegebenheiten hat sich der Erfinder das Ziel gesetzt, eine als Werkstoff für superplastische Umformung geeignete Aluminiumlegierung bereitzustellen, die ohne besondere thermomechanische Vorbehandlung zu superplastisch umformbaren Blechen verarbeitet werden kann.

Zur Lösung der gestellten Aufgabe führt, dass die Legierung

- 0,8-2,5%: Eisen,
- 3,5-6,0%: Magnesium,
- 0,1-0,6%: Mangan,
- 0,05-0,5%: Zirkon,
- max. 6,0%: Zink,
- max. 3,0%: Kupfer,
- max. 0,3%: Silicium,
- max. 0,05%: Titan,
- max. 0,05%: Chrom,

sowie als Rest Aluminium handelsüblicher Reinheit enthält.

Der maximal zulässige Eisengehalt von 2,5% ist bei Verarbeitung der Legierung über Giesswalzen oder bei Anwendung anderer Giessverfahren mit schroffer Erstarrung vorgesehen. Wird die Legierung mittels konventioneller oder elektromagnetischer Stranggiesskokillen vergossen, so liegt der maximal zulässige Eisengehalt bei 1,6%. Bei Einhaltung dieser oberen Gehaltsgrenzen für Eisen können unerwünschte Vorerstarrungen verhindert werden. Generell ist jedoch zu beachten, dass bei hohem Eisengehalt der Zusatz an Mangan eher gering gehalten werden sollte.

Für die einzelnen Elemente haben sich die nachfolgenden Gehaltsbereiche als bevorzugt herausgestellt:

- 1,0-1,4%: Eisen,
- 4,0-5,0%: Magnesium,
- 0,1-0,3%: Mangan,
- 0,1-0,2%: Zirkon,
- max. 0,15%: Silicium.

Ein Zusatz von Zink und/oder Kupfer dient zur generellen Festigkeitssteigerung der Legierung. Hierbei liegt der Zinkzusatz bevorzugt zwischen 3,0 und 4,0%.

Eine als Werkstoff für superplastische Umformung besonders geeignete Legierung weist die folgende Zusammensetzung auf:

- 1,1-1,3%: Eisen,
- 4,3-4,7%: Magnesium,
- 0,1-0,3%: Mangan,
- 0,1-0,2%: Zirkon,
- max. 0,15%: Silicium,
- max. 0,05%: Titan,
- max. 0,05%: Chrom,

Rest Aluminium handelsüblicher Reinheit.

Alle Gehaltsangaben betreffend die Legierungszusammensetzung beziehen sich auf Gewichts-Prozente.

Die erfindungsgemässe Legierung wird bevorzugt mittels konventioneller oder elektromagnetischer Stranggiesskokillen zu Walzbarren vergossen und lässt sich ohne besondere thermomechanische Vorbehandlung zu superplastisch umformbaren Blechen verarbeiten. Damit die geforderte Feinkörnigkeit erreicht wird, soll der Verformungsgrad beim Kaltwalzen mindestens 60%, vorzugsweise mindestens 70%, betragen. Wird eine Zwischenglühung eingeschaltet, so bezieht sich der Mindestverformungsgrad auf das Kaltwalzen auf Enddicke nach erfolgter Zwischenglühung.

Die Vorteilhaftigkeit der erfindungsgemässen Legierung wird nachstehend anhand eines Ausführungsbeispieles gezeigt.

### Beispiel

Eine Legierung mit 1,2% Eisen, 4,54% Magnesium, 0,24% Mangan, 0,15% Zirkon, 0,10% Silicium, sowie 0,03% Titan wurde mittels einer Stranggiesskokille zu einem Walzbarren von 70 mm Dicke vergossen und während 24 Stunden bei einer Temperatur von 450°C homogenisiert. Der Barren wurde anschliessend auf 500°C angewärmt und zu einer Dicke von 12 mm warmgewalzt. Nach dem Abkühlen wurden die Warmwalzplatten wie folgt kaltgewalzt:

- Variante A:: Ohne Zwischenglühung kaltgewalzt auf 3 mm;
- Variante B:: Kaltgewalzt auf 6 mm, 12 Std. bei 400°C zwischengeglüht, kaltgewalzt auf 1,2 mm.

Zur Prüfung des superplastischen Umformverhaltens wurden aus den kaltgewalzten Blechen Zugproben mit einer Schaftbreite von 10 mm und einer Messlänge von 20 mm gefertigt und auf einer Zugmaschine bei einer Temperatur von 490°C mit einer wahren Dehngeschwindigkeit von 5 × 10⁻⁴ s⁻¹ bis zum Bruch verformt. Die erreichten Dehnungswerte betrugen für die Variante A 550%, für die Variante B 585%.

## Patentansprüche

1. Aluminiumlegierung als Werkstoff für superplastische Umformung, dadurch gekennzeichnet, dass die Legierung
0,8-2,5% Eisen,
3,5-6,0% Magnesium,
0,1-0,6% Mangan,
0,05-0,5% Zirkon,
max. 6,0% Zink,
max. 3,0% Kupfer,
max. 0,3% Silicium,
max. 0,05% Titan,
max. 0,05% Chrom,
sowie als Rest Aluminium handelsüblicher Reinheit enthält.

2. Aluminiumlegierung nach Anspruch 1, dadurch gekennzeichnet, dass sie 0,8-1,6%, vorzugsweise 1,0-1,4% Eisen enthält.

3. Aluminiumlegierung nach Anspruch 1, dadurch gekennzeichnet, dass sie 4,0-5,0% Magnesium enthält.

4. Aluminiumlegierung nach Anspruch 1, dadurch gekennzeichnet, dass sie 0,1-0,3% Mangan enthält.

5. Aluminiumlegierung nach Anspruch 1, dadurch gekennzeichnet, dass sie 0,1-0,2% Zirkon enthält.

6. Aluminiumlegierung nach Anspruch 1, dadurch gekennzeichnet, dass sie max. 0,15% Silicium enthält.

7. Aluminiumlegierung nach Anspruch 1, dadurch gekennzeichnet, dass sie 3,0 bis 4,0% Zink enthält.

8. Aluminiumlegierung nach Anspruch 1, dadurch gekennzeichnet, dass sie
1,1-1,3% Eisen,
4,3-4,7% Magnesium,
0,1-0,3% Mangan,
0,1-0,2% Zirkon,
max. 0,15% Silicium,
max. 0,05% Titan,
max. 0,05% Chrom,
sowie als Rest Aluminium handelsüblicher Reinheit enthält.

9. Verfahren zur Herstellung eines superplastisch umformbaren Bleches aus einer Aluminiumlegierung nach einem der Ansprüche 1 bis 8 durch Giessen, Warm- und Kaltwalzen, wobei gegebenenfalls zwischen zwei Kaltwalzschritten eine Zwischenglühung durchgeführt wird, dadurch gekennzeichnet, dass der Verformungsgrad beim Kaltwalzen auf Enddicke, nach allfällig erfolgter Zwischenglühung, mindestens 60%, vorzugsweise mindestens 70%, beträgt.

## Claims

1. Aluminium alloy as material for superplastic deformation, characterised in that the alloy contains
0.8-2.5% of iron,
3.5-6.0% of magnesium,
0.1-0.6% of manganese,
0.05-0.5% of zirconium,
maximum 6.0% of zinc,
maximum 3.0% of copper,
maximum 0.3% of silicon,
maximum 0.05% of titanium,
maximum 0.05% of chromium
and the remainder is aluminium of commercially available purity.

2. Aluminium alloy according to claim 1, characterised in that it contains 0.8-1.6%, preferably 1.0-1.4% of iron.

3. Aluminium alloy according to claim 1, characterised in that it contains 4.0-5.0% of magnesium.

4. Aluminium alloy according to claim 1, characterised in that it contains 0.1-0.3% of manganese.

5. Aluminium alloy according to claim 1, characterised in that it contains 0.1-0.2% of zirconium.

6. Aluminium alloy according to claim 1, characterised in that it contains a maximum 0.15% of silicon.

7. Aluminium alloy according to claim 1, characterised in that it contains 3.0 to 4.0% of zinc.

8. Aluminium alloy according to claim 1, characterised in that it contains
1.1-1.3% of iron,
4.3-4.7% of magnesium,
0.1-0.3% of manganese,
0.1-0.2% of zirconium,
maximum 0.15% of silicon,
maximum 0.05% of titanium,
maximum 0.05% of chromium
and the remainder is aluminium of commercially available purity.

9. Process for manufacturing a superplastically deformable sheet from an aluminium alloy according to one of claims 1 to 8 by casting, hot-rolling and cold-rolling, intermediate annealing being carried out optionally between two cold-rolling steps, characterised in that the degree of deformation during cold-rolling to final thickness, after appropriate intermediate annealing is completed, is at least 60%, preferably at least 70%.

## Revendications

1. Alliage d'aluminium en tant que matériau destiné à la déformation superplastique, caractérisé en ce que l'alliage contient
0,8 à 2,5% de fer,
3,5 à 6,0% de magnésium,
0,1 à 0,6% de manganèse,
0,05 à 0,5% de zircon,
max. 6,0% de zinc,
max. 3,0% de cuivre,
max. 0,3% de silicium,
max. 0,05% de titane,
max. 0,05% de chrome,
le reste étant de l'aluminium de pureté commerciale.

2. Alliage d'aluminium selon la revendication 1, caractérisé en ce qu'il contient 0,8 à 1,6%, de préférence 1,0 à 1,4% de fer.

3. Alliage d'aluminium selon la revendication 1, caractérisé en ce qu'il contient 4,0 à 5,0% de magnésium.

4. Alliage d'aluminium selon la revendication 1, caractérisé en ce qu'il contient 0,1 à 0,3% de manganèse.

5. Alliage d'aluminium selon la revendication 1, caractérisé en ce qu'il contient 0,1 à 0,2% de zircon.

6. Alliage d'aluminium selon la revendication 1, caractérisé en ce qu'il contient au maximum 0,15% de silicium.

7. Alliage d'aluminium selon la revendication 1, caractérisé en ce qu'il contient 3,0 à 4,0% de zinc.

8. Alliage d'aluminium selon la revendication 1, caractérisé en ce qu'il contient
1,1 à 1,3% de fer,
4,3 à 4,7% de magnésium,
0,1 à 0,3% de manganèse,
0,1 à 0,2% de zircon,
max. 0,15% de silicium,
max. 0,05% de titane,
max. 0,05% de chrome,
le reste étant de l'aluminium de pureté commerciale.

9. Procédé de fabrication d'une tôle superplastique à partir d'un alliage d'aluminium selon l'une des revendications 1 à 8 par coulée, laminage à chaud et à froid, un recuit intermédiaire étant réalisé le cas échéant entre deux opérations de laminage à froid, caractérisé en ce que le degré de déformation lors du laminage à froid à l'épaisseur finale, après réalisation du recuit intermédiaire éventuel, atteint au minimum 60%, de préférence au minimum 70%.
